# EUROPÄISCHE PATENTSCHRIFT

(11) **EP 0 854 763 B1**
(45) Veröffentlichungstag und Bekanntmachung des Hinweises auf die Patenterteilung: **01.09.1999**
(21) Anmeldenummer: 96945136.8
(22) Anmeldetag: 20.09.1996
(51) Int. Cl.: B22D 19/08, B22D 19/00

(54) **VERFAHREN ZUR HERSTELLUNG EINER INTERMETALLISCHEN VERBINDUNG**
PROCESS FOR PRODUCING AN INTERMETALLIC JOIN
PROCEDE DE PRODUCTION D'UNE LIAISON INTERMETALLIQUE

(30) Priorität: 11.10.1995 DE 19537847
(43) Veröffentlichungstag der Anmeldung: 29.07.1998
(73) Patentinhaber: Mahle GmbH, 70376 Stuttgart (DE)
(72) Erfinder: HUDELMAIER, Birgit, D-73728 Esslingen (DE); MÜLLER-SCHWELLING, Dieter, D-70736 Fellbach (DE); SCHLOSSER, Detlef, D-73230 Kirchheim (DE)
(86) Internationale Anmeldenummer: DE9601808
(87) Internationale Veröffentlichungsnummer: WO9713597

(56) Entgegenhaltungen:
- WO-A-93/11896
- CH-A- 645 562
- DE-A- 4 221 448
- GB-A- 2 137 659
- DATABASE WPI Section Ch, Week 7635 Derwent Publications Ltd., London, GB; Class M22, AN 76-66022X XP002029506 & JP 51 025 214 B (TOYO KOGYO CO) , 29.Juli 1976
- Technische Mitteilungen,Heft 8,49.Jahrgang,aug.1956,Seiten 381-384: Uber das al-Fin-Verfahren Erfahrungen und Verwendungen, von Dipl.Phys. W.Thiele,Frankfurt a.M.

## Beschreibung

Die Erfindung befaßt sich mit einem Verfahren zur Herstellung einer intermetallischen Verbindung zwischen einem Motorenbauteil aus einer Aluminium-Basis-Legierung und einem Bewehrungsteil aus austenitischem Gußeisen, die gießtechnisch miteinander verbunden werden. Entsprechende Verfahren werden insbesondere zum Einbringen von Ringträgern, vereinzelt auch zum Einbringen von Muldenrandbewehrungen bei Diesel-Motoren angewendet.

Dabei wird die Verbindung des Bewehrungsteils mit dem Kolbenwerkstoff mit dem im Stand der Technik seit ca. 1950 bekannten Alfin-Verfahren hergestellt, indem das Bewehrungsteil vor dem Umgießen mit dem Kolbenwerkstoff in eine AlSi-Schmelze getaucht wird, wobei sich an der Oberfläche des Bewehrungsteils eine intermetallische Schicht ausbildet. Eine Beschreibung des Alfin-Verfahrens ist z. B. zu finden in "Technische Mitteilungen", Heft 8, 49. JG, August 1956, Seite 381-384.

Mit den bei Dieselmotoren in der Vergangenheit kontinuierlich gestiegenen Zünddrücken zeigten sich die Festigkeitsgrenzen der bisher produzierten Alfin-Bindung, so daß nun eine höhere Bindungsfestigkeit gefordert wird.

Es wurde daher in DE-OS 42 21 448 schon vorgeschlagen, als Bewehrungsmaterial austenitisches Gußeisen mit globularer oder vermicularer Graphitausbildung zu verwenden, wodurch im Vergleich mit dem üblichen GGL-Werkstoff mit lamellarer Graphitausbildung die Bindungsfestigkeit infolge der geringeren Kerbwirkung der in der Schicht eingebundenen Graphitpartikel verbessert wird. Diese Lösung bringt allerdings auch verschiedene Nachteile mit sich.

Sie bedeutet zunächst die Abkehr von einem seit langem bewährten Ringträgerwerkstoff. Außerdem weist der bisherige GGL-Ringträgerwerkstoff eine bessere Bearbeitbarkeit, höhere Wärmeleitfähigkeit und eine höhere Verschleißfestigkeit auf und ist etwas billiger als der GGG-Ringträgerwerkstoff.

Die Erfindung beschäftigt sich daher mit dem Problem, die Festigkeit der intermetallischen Bindung zwischen Umguß und Bewehrungsteil unabhängig von der Verwendung eines GGG- oder GGL-Werkstoffs zu erhöhen.

Dieses Problem wird durch ein Verfahren mit den Merkmalen des Anspruchs 1 gelöst.

Im Stand der Technik ist es aus der WO-A 93/11896 bekannt, eine intermetallische Bindung zwischen Gußeisen und Aluminium herzustellen, indem der gereinigte einzugießende Gegenstand zunächst vorgewärmt wird, anschließend in ein Zinkbad zwecks Bildung von intermetallischen Phasen getaucht wird und schließlich mit der Aluminiumlegierung umgossen wird.
Ferner ist es aus der JP-B 51025214 bekannt, bei einzugießenden Gußeisenteilen mit Graphitlamellen die Lamellen in oxidierender Atmosphäre zu zersetzen und die dabei entstehenden Hohlräume unter Druck mit Aluminium, Blei oder Teflon zu imprägnieren, um eine mechanische Verankerung dieser Werkstoffe am Gußeisenteil zu erzielen. Die dabei entstehenden Oxidschichten auf dem Gußeisenteil sind jedoch erfahrungsgemäß bei Motorenbauteilen und insbesondere bei Kolben aus Leichtmetall mit Bewehrungsteilen aus Gußeisen - insbesondere Ringträgern - nachteilig für die Bindungsfestigkeit und deshalb unerwünscht.

Ein wesentliches Anwendungsgebiet für das erfindungsgemäße Verfahren liegt in der Herstellung von Kolben mit Bewehrungsteilen aus austenitischem Gußeisen, wobei die Bewehrungsteile vorzugsweise Ringträger sind.

Durch das Glühen des austenitischen Grundwerkstoffs bis zur weitgehenden Entgraphitisierung des bei der Herstellung der intermetallischen Bindung beteiligten Bereichs wird die Kerbwirkung der Graphitlamellen bzw. anderer Graphitpartikel auf einfache und kostengünstige Art und Weise verhindert und es kann sich eine nahezu störungsfreie intermetallische Schicht ausbilden. Erste Abrißversuche zeigen, daß die Zugfestigkeit der erfindungsgemäßen Schicht - verglichen mit der Zugfestigkeit konventioneller Alfin-Bindungen - um mindestens 30% gesteigert werden konnte.

Das Glühen der Bewehrungsteile muß in einer Ofenatmosphäre mit oxidierenden und reduzierenden Bestandteilen erfolgen, um die Entstehung von Konzentrationsunterschieden durch Diffusion des Nickels an die Oberfläche und die Bildung von Eisenoxiden an der Oberfläche weitgehend zu vermeiden, da eine so gebildete Oberfläche bei den nachfolgenden Verfahrensschritten störend wirkt.

Die Erfindung wird im folgenden anhand eines Ausführungsbeispiels beschrieben.

Es zeigt:
- Fig. 1: einen Querschliff einer erfindungsgemäßen Alfin-Bindung mit randentgraphitisiertem Bewehrungsteil
- Fig. 2: einen Querschliff einer Alfin-Bindung ohne Randentgraphitisierung zum Vergleich.

Ein Bewehrungsteil aus austenitischem Gußwerkstoff 1 mit lamellarer Graphitausbildung ist mit einem Kolbenwerkstoff AlSi12CuNiMg 2 durch eine Alfin-Schicht 3 verbunden. Der austenitische Gußwerkstoff ist im Bereich der Alfinbindung bis zu einer Tiefe von ca. 100-150 µm randentgraphitisiert. Die Entgraphitisierung erfolgt durch Glühen des Gußwerkstoffs in Exogas, bei Temperaturen von mindestens 800 °C und vorzugsweise bei Temperaturen > 1000 °C. Dabei sind der Gehalt an CO₂ und CO und der Taupunkt so einzustellen, daß sich eine gut entkohlende Wirkung ergibt, um kurze Glühzeiten zu erreichen. Im vorliegenden Fall lag die Glühzeit bei 25 min.

Durch die Verwendung von Exogas, das sowohl reduzierende als auch oxidierende Anteile aufweist, werden Konzentrationsunterschiede und die Bildung von Oxiden an der Oberfläche weitgehend vermieden.

Die weiteren Verfahrensschritte entsprechen dem im Stand der Technik bekannten Alfin-Verfahren.

In der Alfin-Schicht 3 sind an Stelle der kompakten Graphitlamellen nur noch aufgelockerte, nicht kohärente, perlschnurförmige Oxide zu erkennen, die sich auf die Festigkeit der Alfin-Schicht nicht oder zumindest wesentlich geringer auswirken als die Graphitlamellen eines ungeglühten austenitischen Gußeisens.

Nur zum Vergleich wird in Fig. 2 eine konventionelle Alfin-Schicht dargestellt. Dort wird die Alfin-Schicht 4 deutlich erkennbar von Graphitlamellen durchsetzt, die die Alfin-Bindung schwächen, da sie als Störstellen wirken.

## Patentansprüche

1. Verfahren zur Herstellung einer intermetallischen Verbindung zwischen einem Motoren-Bauteil aus einer ersten Aluminium-Basis-Legierung und einem Bewehrungsteil aus austenitischem Gußeisen, die gießtechnisch miteinander verbunden werden, mit den Verfahrensschritten
a) Glühen des Bewehrungsteils in einer Ofenatmosphäre mit oxidierenden und reduzierenden Gasanteilen zwecks zumindest teilweiser Zersetzung der im Bereich der Oberfläche des Bewehrungsteils liegenden Graphitlamellen oder Graphitpartikel
b) Tauchen des Bewehrungsteils in einer Schmelze aus einer zweiten Aluminium-Basis-Legierung zwecks Ausbildung einer intermetallischen Bindeschicht,
c) Entnahme des Bewehrungsteils aus dem Tauchbad, Einlegen des Bewehrungsteils in eine Gießform und direkt daran anschließendes Umgießen des Bewehrungsteils mit der ersten Aluminium-Basis-Legierung.

## Claims

1. Process for producing an intermetallic join between a motor component made of a first aluminium-based alloy and a reinforcing member made of austenitic cast iron, which are joined together using casting technology, the stages of the process comprising
a) annealing the reinforcing member in a furnace atmosphere with proportions of oxidising and reducing gas with the purpose of at least partly decomposing the graphite flakes or graphite particles in the region of the surface of the reinforcing member,
b) immersing the reinforcing member in a melt made of a second aluminium based-alloy with the purpose of forming an intermetallic bonding layer,
c) removing the reinforcing member from the immersion bath, placing the reinforcing member into a mould and then directly afterwards casting around the reinforcing member with the first aluminium-based alloy.

## Revendications

1. Procédé de production d'une liaison intermétallique entre un élément de moteur constitué d'un premier alliage à base d'aluminium et une pièce d'armature en fonte austénitique qui sont assemblés par coulée, comprenant les étapes suivantes :
a) recuit de la pièce d'armature dans une atmosphère de four à constituants gazeux oxydants et réducteurs en vue de la décomposition au moins partielle des lamelles ou des particules de graphite se trouvant dans la zone de la surface de la pièce d'armature,
b) immersion de la pièce d'armature dans un bain d'un deuxième alliage à base d'aluminium en vue de la formation d'une couche intermétallique de liaison,
c) enlèvement de la pièce d'armature du bain d'immersion, mise de la pièce d'armature dans un moule de coulée et, immédiatement après, coulée autour de la pièce d'armature du premier alliage à base d'aluminium.
